# EUROPÄISCHE PATENTSCHRIFT

(11) **EP 0 388 362 B1**
(45) Veröffentlichungstag und Bekanntmachung des Hinweises auf die Patenterteilung: **14.06.1995**
(21) Anmeldenummer: 90810201.5
(22) Anmeldetag: 14.03.1990
(51) Int. Cl.: C25D 11/04, B21D 26/02

(54) **Verfahren zur Erzeugung einer strukturierten Oberfläche auf einem Gegenstand aus Aluminium oder einer Aluminiumlegierung**
Process for producing a structured surface on an object made of aluminium or an aluminium alloy
Procédé pour obtenir une surface structurée sur un objet en aluminium ou en alliage à base d'aluminium

(30) Priorität: 16.03.1989 CH 971/89
(43) Veröffentlichungstag der Anmeldung: 19.09.1990
(73) Patentinhaber: ALUSUISSE-LONZA SERVICES AG, 8034 Zürich (CH)
(72) Erfinder: Homberger, Heinrich, CH-8222 Beringen (CH); Paulet, Jean-François, CH-8225 Siblingen (CH)

(56) Entgegenhaltungen:
- EP-A- 0 001 198
- GB-A- 1 169 647

## Beschreibung

Die Erfindung betrifft ein verfahren zur Erzeugung einer strukturierten Oberfläche auf einem Gegenstand aus Aluminium oder einer Aluminiumlegierung.

Neben dem partiellen Auftragen einer Farbschicht auf einen Gegenstand aus Aluminium oder einer Aluminiumlegierung ist eine strukturierte Färbung einer durch anodische Oxidation hergestellten Oxidschicht durch partielle elektrolytische Einfärbung der Oxidschicht in einem Metallsalzelektrolyten bekannt. Letztgenannte Methode erfolgt üblicherweise ohne Anwendung von elektrischem Strom.

Der Markt, insbesondere der Konsumgütermarkt, hat einen Bedarf für dekorative Oberflächen von Aluminium- oder Aluminiumlegierungsgegenständen. Gleichzeitig wird meist zusätzlich ein Schutz der metallischen Oberfläche gegen mechanische Beanspruchung durch Verschleiss gefordert. Darüber hinaus ist häufig auch ein Schutz gegen chemische Beeinträchtigung wie etwa Korrosion erwünscht.

Aus der EP-A-0 001 198 ist bei einem Verfahren zur Warmumformung von Aluminiumblechen bekannt, die Blechoberfläche zwecks Verhinderung des Klebens an der Formwandung vor der Umformung mit einer Oxidschicht zu versehen.

Die Erfinder haben sich die Aufgabe gestellt, dem oben erwähnten Bedürfnis Rechnung zu tragen und die Oberfläche eines aus Aluminium- oder einer Aluminiumlegierung hergestellten Gegenstandes zu strukturieren und zumindest gleichzeitig teilweise die metallische Oberfläche wenigstens gegen mechanische Beanspruchung zu schützen.

Erfindungsgemäss wird die gestellte Aufgabe durch ein Verfahren gelöst, welches sich nach dem Wortlaut des Anspruchs 1 auszeichnet. Vorteilhafte Weiterbildungen des erfindungsgemässen Verfahrens sind durch die Merkmale der abhängigen Ansprüche gekennzeichnet.

Durch anodische Oxidation gebildete Oxidschichten sind im allgemeinen hart und spröde. Bei einer Dehnung von etwa 0,3 bis 0,5% reisst die auf das Vorprodukt aufgebrachte Oxidschicht. Die Risse sind meistens parallel und rechtwinklig zur Dehnungsrichtung angeordnet. Durch zweidimensionale oder dreidimensionale Verformung des Vorprodukts wird der fertige Gegenstand gebildet, welcher eine strukturierte Oberfläche durch ein dichtes Netz von Rissen in der Oxidschicht aufweist.

Die Erfindung beruht darauf, dass bei Aluminiumwerkstoffen mit hohem Dehnvermögen, wie es bei einer Warmumformung, insbesondere bei einer superplastischen Warmumformung, üblich ist, an den Risstellen der Oxidschicht eine Lokalisierung der Umformung eintritt und die Risse je nach Umformungsgrad bis zu einem Millimeter verbreitert werden. Dabei reisst das Grundmaterial selbst nicht.

Ausgehend vom Vorprodukt wird durch die Art der Formgebung, welche zum gewünschten Gegenstand führt, die Ausgestaltung des strukturierten Oberflächenmusters beeinflusst. Die Feinheit des Musters wird hingegen hauptsächlich durch die Dicke der Oxidschicht bestimmt.

In der Praxis liegt die Oxidschichtdicke bevorzugt zwischen 1 und 20 »m, wobei das strukturierte Oberflächenmuster unter gewissen Oxidationsbedingungen bereits bei einer Oxidschichtdicke unter 1 »m sichtbar auftritt.

Im Bereich der äquibiaxialen Umformung werden die Rissmuster quadratisch bis kreisförmig, während in Gebieten mit im wesentlichen uniaxialer Umformung langgezogene Rechteckmuster entstehen. Diese Musterung verleiht der Oberfläche einen spezifischen Charakter mit hoher dekorativer Wirkung.

Die Eigenschaften der anodischen Oxidschicht spielt eine wichtige Rolle für die Bildung der strukturierten Oberfläche, insbesondere für die Ausgestaltung der Rissnetze. Es wurde gefunden, dass je dicker die Oxidschicht ist, desto dichter ist das Rissnetz. Beispielsweise ergaben sich bei einer 20 »m dicken Oxidschicht 40 bis 50 Risse pro cm linearer Länge auf der Oberfläche, bei einer 5 »m Oxidschichtdicke 10 bis 25 Risse, bei einer 2 »m Oxidschichtdicke 5 bis 10 Risse. Ferner zeigten ungesealte Oxidschichten ein gröberes Rissnetz als gesealte, z.B. ergab eine 5 »m dicke gesealte Oxidschicht 15 bis 25 Risse pro cm linearer Länge auf der Oberfläche; dagegen eine 5 »m ungesealte Oxidschicht nur 5 bis 10 Risse.

Darüber hinaus wurde gefunden, dass weiche Schichten ein gröberes Rissnetz ausbilden als harte Schichten. So führten 5 »m Oxidschichten, hergestellt mit 3 A/dm², ungesealt, zu 10 Rissen pro cm linearer Länge auf der Oberfläche, wo hingegen bei 5 »m Oxidschichten, hergestellt mit 1 A/dm², ungesealt, sich nur zu 5 Rissen pro cm linearer Länge auf der Oberfläche bildeten.

Durch Beizen derartig hergestellter Oberflächen in konventionellen natronlaugehaltigen Beizbädern können die Rissmuster durch unterschiedliche Angriffsgeschwindigkeit der Beize in den Risszonen und den noch anodisierten Bereichen verstärkt werden. Nach Durchführung des erfindungsgemässen Verfahrens kann darüber hinaus mit Vorteil die gesamte Oberfläche durch eine zweite anodische Oxidation mit einer Schutzschicht versehen werden, wenn eine besonders resistente Oberfläche gegen Verschleiss erwünscht ist. Diese Schicht kann gleichzeitig durch an sich bekannte Methoden, z.B. Tauchbehandlung oder Elektrokoloration, eingefärbt werden, was den dekorativen Aspekt der Oberfläche verstärkt. Durch weitere partielle anodische Oxidation in der eingangs genannten Art ist es möglich, die Vielfalt der Oberflächenstrukturierung zu erweitern. Damit ist es möglich, Symbole, Schriftzüge etc. auf den Gegenständen aus Aluminium oder Aluminiumlegierungen sichtbar zu machen.

Das für die Herstellung der Gegenstände verwendete Aluminiummaterial muss gute Umformeigenschaften aufweisen und anodisch oxidierbar sein, wobei die Anforderung an die Qualität der Oxidschicht nicht besonders hoch ist, da die Unterbrechungen in der Oxidoberfläche durch das Rissmuster meist eine grossflächige inhomogene Ausbildung, insbesondere Färbung, nicht erkennen lässt.

Die gut warmumformbaren - grösser 100% - superplastischen AlMg-Legierungen sind erfindungsgemäss besonders geeignet. Die Wahl des bevorzugten Al-Werkstoffes wird durch die Anforderungen bestimmt, welche an die Formgebung des Gegenstands gestellt werden. Optimale Ergebnisse bezüglich Formgebung sind mit superplastischen AlMg4.5-Legierungen mit Umformgraden bis 200% möglich und zur Durchführung des erfindungsgemässen Verfahrens sind daher diese Legierungen besonders ausgezeichnet.

Vorteilhafte Anwendungen des erfindungsgemässen Verfahrens ergeben sich insbesondere überall dort, wo primär eine dekorative Oberfläche im Vordergrund des Interesses steht, z.B. im Bereich der Architektur.

Zur Durchführung der anodischen Oxidation für das erfindungsgemässe Verfahren kommen anorganische oder organische Elektrolyte oder deren Mischungen, insbesondere solche, die Schwefelsäure, Phosphorsäure, Chromsäure, Oxalsäure, Sulfosalicylsäure, Maleinsäure einzeln oder gemischt enthalten, zur Anwendung. Erfindungsgemäss kann es auch zweckmässig sein, die anodische Oxidation in einem eine Sperrschicht bildenden Elektrolyten, insbesondere eine Borsäure oder Ammoniumtartrat enthaltenden Elektrolyten, durchzuführen.

### Beispiel 1

Ein 1,2 mm dickes Blech vom Legierungstyp AlMg4.5 erhielt eine Oxidschicht von 5 »m durch anodische Oxidation in einem konventionellen Schwefelsäureelektrolyten nach dem Gleichstromverfahren. Dann wurde das Blech auf die für diese Legierungsart typische superplastische Umformtemperatur von 510 bis 520°C aufgeheizt und in einer Umformpresse mit beheiztem Werkzeug mit Hilfe von Pressluft bei einem Druck von 0,7 bis 1,1 bar während 120 Min. zu einer Kalotte mit rechteckigem Grundriss von 9,5 x 9,5 cm und einer Höhe von 5 cm umgeformt. Der Umformgrad am Boden der Kalotte berechnet aus
betrug nahezu 150%.

Die gebildete Kalotte zeigte Rissmuster mit im Mittel 10 Rissen pro cm linearer Länge auf der Oberfläche. Durch Beizen der derartig hergestellten Oberfläche in einem Beizbad mit 100 g/l Natriumhydroxid bei 50°C über 2 Min. wurde das Muster verstärkt ausgebildet. Anschliessend wurde unter Ausbildung einer 20 »m Schicht im Gleichstromverfahren erneut anodisch oxidiert und diese Schicht durch Tauchen in einem wässrigen Bad, das den Farbstoff Sanodalblau G der Firma Sandoz AG, CH-Basel, enthielt, gefärbt. Danach wurde eine Verdichtungsbehandlung der Oberfläche in kochendem entionisiertem Wasser durchgeführt. Danach wies der Gegenstand eine strukturierte Oberfläche, bestehend aus einem matt dunkelblauen Rissnetz und glänzend blauen Inseln, von ansprechend dekorativer Wirkung auf.

### Beispiel 2

In einer Borsäurelösung wurde unter folgenden Bedingungen das gleiche Material wie in Beispiel 1 behandelt und umgeformt:

| | |
|---|---|
| H₃BO₃ | 100 g/l, |
| Temperatur | 50°C, |
| Spannung | 100 V; Spannungsanstieg: 6 V/min, |
| Behandlungsdauer | 20 min, |
| Schichtdicke | ca. 1300 A. |

Der kalottenförmige Gegenstand wurde wie in Beispiel 1 weiterbehandelt und wies eine strukturierte Oberfläche von gleicher Qualität wie Beispiel 1 auf.

### Beispiel 3

Gleiche Bedingungen wie in Beispiel 1 mit Ausnahme der elektrolytischen Einfärbung in einem zinnsulfathaltigen Elektrolyten führten zu einem kalottenförmigen Gegenstand mit einer aus einem matt dunkelbraunen Rissmuster mit glänzenden hellbraunen Inseln bestehenden strukturierten Oberfläche.

### Beispiel 4

In einem Oxalsäureelektrolyten wurde unter folgenden Bedingungen das gleiche Material wie in Beispiel 1 behandelt und umgeformt:

| | |
|---|---|
| C₂O₄H₂ | 50 g/l, |
| Temperatur | 35°C, |
| Spannung | 30 bis 35 V, |
| Behandlungsdauer | 20 min, |
| Schichtdicke | 5 »m. |

Die weitere Behandlung wurde wie in Beispiel 1 durchgeführt und führte zu einer strukturierten Oberfläche ähnlicher Qualität.

### Beispiel 5

In einem Schwefelsäureelektrolyten wurde unter folgenden Bedingungen das gleiche Material wie in Beispiel 1 behandelt und umgeformt:

| | | |
|---|---|---|
| H₂SO₄ | 200 g/l, | |
| Temperatur | 20°C, | |
| Impulsstrom | Rechteck | 20 ms, 16 V positiv; |
| | | 10 ms, 16 V negativ, |
| Dauer | 15 min, | |
| Schichtdicke | 5 »m. | |

Die weitere Behandlung wurde wie in Beispiel 3 durchgeführt und führte zu einer strukturierten Oberfläche von gleicher Qualität.

### Beispiel 6

Das gleiche Material wie in Beispiel 1 wurde auf fotografische Art mit einem säureresistenten Raster versehen, so dass bei der nachfolgenden anodischen Oxidation, welche in analoger Weise wie in Beispiel 1 erfolgte, nur partiell eine Oxidschicht aufgebaut wurde. Bei der nachfolgenden Umformung, die ebenfalls nach der in Beispiel 1 beschriebenen Weise durchgeführt wurde, bildete sich das anfänglich erzeugte Raster in der Weise aus, dass an den Stellen ohne Oxidschicht eine stärkere rissfreie Verformung, an den anodisch oxidierten Stellen eine wie bereits in Beispiel 1 beschriebene geringere Verformung mit den Oxidschichtrissen auftrat. Die weitere Behandlung des Gegenstandes erfolgte wie bereits in Beispiel 1 beschrieben, was zu einer mechanisch resistenten strukturierten Oberfläche von eigentümlicher dekorativer Wirkung führte.

## Patentansprüche

1. Verfahren zur Erzeugung einer strukturierten Oberfläche auf einem Gegenstand aus Aluminium oder einer Aluminiumlegierung,
dadurch gekennzeichnet,
dass ein Vorprodukt des Gegenstandes anodisch oxidiert, anschliessend zum fertigen Gegenstand verformt und der fertige Gegenstand gebeizt wird.

2. Verfahren nach Anspruch 1, dadurch gekennzeichnet, dass der Gegenstand nach dem Beizen ein zweites Mal anodisch oxidiert wird.

3. Verfahren nach Anspruch 2, dadurch gekennzeichnet, dass die Oxidschicht nach der zweiten anodischen Oxidation eingefärbt wird.

4. Verfahren nach einem der Ansprüche 1 bis 3, dadurch gekennzeichnet, dass das Vorprodukt bis zu einer Oxidschichtdicke von mindestens 1 »m anodisch oxidiert wird.

5. Verfahren nach Anspruch 4, dadurch gekennzeichnet, dass die Oxidschichtdicke zwischen 1 und 20 »m liegt.

6. Verfahren nach einem der Ansprüche 1 bis 5, dadurch gekennzeichnet, dass der Gegenstand in Natronlauge gebeizt wird.

7. Verfahren nach wenigstens einem der Ansprüche 1 bis 6, dadurch gekennzeichnet, dass die Aluminiumlegierung warmumformbare Eigenschaften aufweist.

8. Verfahren nach wenigstens einem der Ansprüche 1 bis 7, dadurch gekennzeichnet, dass die verwendete Legierung superplastische Eigenschaften aufweist.

9. Verfahren nach wenigstens einem der Ansprüche 1 bis 8, dadurch gekennzeichnet, dass die anodische Oxidation in einem anorganischen Elektrolyten durchgeführt wird.

10. Verfahren nach wenigstens einem der Ansprüche 1 bis 8, dadurch gekennzeichnet, dass die anodische Oxidation in einem organischen Elektrolyten durchgeführt wird.

11. Verfahren nach wenigstens einem der Ansprüche 1 bis 8, dadurch gekennzeichnet, dass die anodische Oxidation in einem anorganischen und organischen Mischelektrolyten durchgeführt wird.

12. Verfahren nach wenigstens einem der Ansprüche 1 bis 11, dadurch gekennzeichnet, dass die anodische Oxidation in einem eine Sperrschicht bildenden Elektrolyten durchgeführt wird.

13. Verfahren nach wenigstens einem der Ansprüche 1 bis 12, dadurch gekennzeichnet, dass die Verformung des Vorprodukts bei einer Ueberraumtemperatur erfolgt.

## Claims

1. Process for producing a structured surface on an object made of aluminium or an aluminium alloy, characterised in that an intermediate product of the object is anodised, then worked to the finished object and the finished object is pickled.

2. Process according to claim 1, characterised in that the objected is anodised a second time after pickling.

3. Process according to claim 2, characterised in that the oxide layer is coloured after the second anodisation process.

4. Process according to one of claims 1 to 3, characterised in that the intermediate product is anodised to an oxide layer thickness of at least 1 »m.

5. Process according to claim 4, characterised in that the oxide layer thickness is between 1 and 20 »m.

6. Process according to one of claims 1 to 5, characterised in that the object is pickled in a sodium hydroxide solution.

7. Process according to at least one of claims 1 to 6, characterised in that the aluminium alloy has hot-forming properties.

8. Process according to at least one of claims 1 to 7, characterised in that the alloy used has superplastic properties.

9. Process according to at least one of claims 1 to 8, characterised in that anodisation is carried out in an inorganic electrolyte.

10. Process according to at least one of claims 1 to 8, characterised in that anodisation is carried out in an organic electrolyte.

11. Process according to at least one of claims 1 to 8, characterised in that anodisation is carried out in an inorganic and organic mixed electrolyte.

12. Process according to at least one of claims 1 to 11, characterised in that anodisation is carried out in an electrolyte forming a barrier layer.

13. Process according to at least one of claims 1 to 12, characterised in that the intermediate product is worked at a temperature higher than room temperature.

## Revendications

1. Procédé de production d'une surface structurée sur un objet en aluminium ou en alliage d'aluminium, caractérisé en ce qu'une ébauche de l'objet est anodisée, puis formée en objet fini et que l'objet fini est décapé.

2. Procédé selon la revendication 1, caractérisé en ce que l'objet est anodisé une seconde fois après le décapage.

3. Procédé selon la revendication 2, caractérisé en ce que la couche d'oxyde est teintée après la seconde anodisation.

4. Procédé selon une des revendications 1 à 3, caractérisé en ce que l'ébauche est anodisée jusqu'à ce que la couche d'oxyde ait une épaisseur d'au moins 1 »m.

5. Procédé selon la revendication 4, caractérisé en ce que l'épaisseur de la couche d'oxyde est comprise entre 1 et 20 »m.

6. Procédé selon une des revendications 1 à 5, caractérisé en ce que l'objet est décapé dans la soude caustique.

7. Procédé selon au moins une des revendications 1 à 6, caractérisé en ce que l'alliage d'aluminium présente des propriétés de déformation à chaud.

8. Procédé selon au moins une des revendications 1 à 7, caractérisé en ce que l'alliage utilisé présente des propriétés de superplasticité.

9. Procédé selon au moins une des revendications 1 à 8, caractérisé en ce que l'anodisation s'effectue dans un électrolyte inorganique.

10. Procédé selon au moins une des revendications 1 à 8, caractérisé en ce que l'anodisation s'effectue dans un électrolyte organique.

11. Procédé selon au moins une des revendications 1 à 8, caractérisé en ce que l'anodisation s'effectue dans un électrolyte mixte inorganique et organique.

12. Procédé selon au moins une des revendications 1 à 11, caractérisé en ce que l'anodisation s'effectue dans un électrolyte formant une couche d'arrêt.

13. Procédé selon au moins une des revendications 1 à 12, caractérisé en ce que le formage de l'ébauche s'effectue à une température supérieure à la température ambiante.
